# EUROPÄISCHE PATENTSCHRIFT

(11) **EP 1 186 847 B1**
(45) Veröffentlichungstag und Bekanntmachung des Hinweises auf die Patenterteilung: **29.03.2006**
(21) Anmeldenummer: 01116287.2
(22) Anmeldetag: 05.07.2001
(51) Int. Cl.: F41A 21/22

(54) **Verfahren zur Beseitigung von Beschichtungs- und/oder Erosionsschäden**
Method for repairing the damage in coatings or the damage caused by erosion
Procédé pour réparer les détériorations de couches ou les détériorations faites par l'érosion

(30) Priorität: 22.08.2000 DE 10041114
(43) Veröffentlichungstag der Anmeldung: 13.03.2002
(73) Patentinhaber: Rheinmetall Waffe Munition GmbH, 40880 Ratingen (DE)
(72) Erfinder: Warnecke, Christian, 29225 Celle (DE); Baumann, Berthold, 29348 Eschede (DE)
(74) Vertreter: Dietrich, Barbara

(56) Entgegenhaltungen:
- EP-A- 1 048 921
- WO-A-98/34440
- DE-B- 1 281 771
- GB-A- 1 134 271
- GB-A- 2 070 741

## Beschreibung

Die Erfindung betrifft ein Verfahren zur Beseitigung von an der inneren Oberfläche eines Waffenrohres befindlichen Beschichtungs- und/oder Erosionsschäden.

Insbesondere aus Stahl bestehende Waffenrohre großkalibriger Rohrwaffen zeigen beim Verschießen leistungsgesteigerter Munitionsarten aufgrund ihrer beim Abschuß entstehenden hohen Gastemperaturen und Strömungsgeschwindigkeiten starke Erosionen, die das jeweilige Waffenrohr bereits vor Erreichen seiner Ermüdungslebensdauer verschleißen.

Es ist bereits bekannt, die innere Oberfläche von Waffenrohren zwecks Vermeidung von Erosionen mit einer Hartchromschicht zu versehen. Allerdings kommt es bei derartigen verchromten Waffenrohren immer wieder zu einer partiellen Ablösung der Chromschicht. An diesen Chromausbrüchen entstehen dann nach und nach starke Erosionsschäden, so daß auch diese Rohre bereits vor Erreichen ihrer Ermüdungslebensdauer ausgesondert werden müssen.

Es ist bereits vorgeschlagen worden, das jeweilige Waffenrohr bis in den Bereich, in dem die Chrom- und Erosionsschäden auftreten, aufzubohren und anschließend eine Buchse in den aufgebohrten Bereich zu montieren. Nachteilig bei einem derartigen Verfahren ist allerdings, daß es einerseits zeit- und kostenaufwendig ist und daß andererseits hierdurch der tragende Rohrquerschnitt des Waffenrohres verkleinert wird, was zu einer Reduzierung des zulässigen Maximalgasdruckes bzw. der Ermüdungslebensdauer führt. Außerdem wird das Schwingungsverhalten des jeweiligen Waffenrohres beeinflußt, was sich negativ auf das Treffverhalten der entsprechenden Waffe auswirken kann.

Der Erfindung liegt die Aufgabe zugrunde, ein Verfahren anzugeben, mit dem Be schichtungs- und Erosionsschäden aufweisende Waffenrohre auf einfache und kostengünstige Weise repariert werden können, ohne daß damit eine nennenswerte Reduzierung des tragenden Rohrquerschnittes verbunden ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, daß die schadhaften Rohrbereiche durch ein entsprechendes Beschichtungsmaterial ausgefüllt werden, so daß eine geschlossene Rohroberfläche entsteht. Das Beschichtungsverfahren und der Beschichtungswerkstoff sind dabei derart aufeinander abgestimmt, daß die Rohrinnenoberfläche lokal repariert werden kann, ohne daß sich die mechanischen, metallographischen und metallurgischen Werkstoffeigenschaften (Autofrettageeigenspannungen, Werkstoffzusammensetzung, Gefüge) des Werkstoffes des Waffenrohres verändern. Nach dem Aufbringen des Beschichtungsmaterials kann die innere Oberfläche des Waffenrohres dann mittels Drehen, Schleifen oder Honen mechanisch nachbearbeitet werden, um die Oberfläche der reparierten Bereiche zu glätten.

Der Beschichtungswerkstoff kann als Pulver, Band oder Draht zugeführt und mittels Flamme, Detonation, Lichtbogen oder Plasmaentladung aufgeschmolzen und auf die zu beschichtende Rohroberfläche beschleunigt werden, wo er zu einer festen Schicht erstarrt. Im Gegensatz zur früheren Druckschrift DE 199 19 687.7 wird die zu beschichtende / zu reparierende Oberfläche des Waffenrohres nicht aufgeschmolzen. Die Plasmaentladung bzw. der Lichtbogen wird nicht auf das Bauteil übertragen. Er dient nur dazu, den Zusatzwerkstoff aufzuschmelzen. Es findet keine Legierungsbildung statt. Sie soll sogar vermieden werden. Der Beschichtungswerkstoff ist dabei derart zu wählen, daß er eine hohe Haftfestigkeit auf dem Rohrwerkstoff besitzt, nicht durch die Treibladungsgase abgetragen wird und aufgrund der Rohrdehnung und der abrasiven Belastung durch das Geschoß nicht mechanisch zerstört wird.

Als Beschichtungswerkstoffe haben sich insbesondere Werkstoffe wie SiO₂ oder ZrSiO4, Mg₂ SiO₄ oder SiO₂ 50 / Zr SiO₄ 40 / Al₂O₃ 10 bewährt. Derartige Werkstoffe zeichnen sich durch sehr hohe Thermoschockbeständigkeit und eine geringe Wärmeausdehnung aus. Außerdem werden Risse, die in der Reparaturstelle entstehen, durch kurzzeitiges Anschmelzen der oberflächennahen Bereiche während des Schusses ausgeheilt. Es können aber auch andere keramische oder metallische Beschichtungswerkstoffe wie Fe 64 / Ni 36 und deren Gemenge wie WC 90 / Co 10 verwendet werden.

Zur Verbesserung der Haftung des Beschichtungswerkstoffes an dem Waffenrohr kann zusätzlich ein Haftvermittler bei der Aufbringung des Beschichtungswerkstoffes mit auf die zu beschichtende Werkstückoberfläche aufgebracht werden. Als derartige Haftvermittler kommen unter anderem Molybdän- oder Nickel-Legierungen in Betracht.

Als vorteilhaft hat es sich ferner erwiesen, wenn das Waffenrohr insgesamt oder in den zu beschichtenden Bereichen auf 200 bis 300°C vorgewärmt wird, da dann bei der Erstarrung und anschließenden Abkühlung Druckeigenspannungen in der jeweiligen Reparaturstelle entstehen. Diese sind auf die geringen Wärmeausdehnungskoeffizienten der keramischen Schichtwerkstoffe zurückzuführen (z. B. SiO₂ 0,54 x 10⁻⁶ K⁻¹). Das vorgewärmte Rohr dehnt sich stärker als der Schichtwerkstoff. D. h. daß er sich beim Erkalten stärker zusammenzieht, schrumpft und so Druckeigenspannungen im Schichtwerkstoff erzeugt.

Zweckmäßig kann es sein, mehrere Schichten gleicher oder unterschiedlicher Schichtwerkstoffe nacheinander auf die schadhaften Rohrbereiche aufzutragen.

Sofern erforderlich, können die Reparaturarbeiten an dem gleichen Waffenrohr mehrmals wiederholt werden.

Weitere Einzelheiten und Vorteile der Erfindung ergeben sich aus den folgenden anhand von Figuren erläuterten Ausführungsbeispielen. Es zeigen:
- Fig.1: den Querschnitt eines zu beschichtenden Waffenrohrabschnittes während der Durchführung der Beschichtung;
- Fig.2: den in Fig.1 dargestellten Waffenrohrabschnitt nach Durchführung der Beschichtung und
- Fig.3: den in Fig.2 dargestellten Rohrabschnitt nach einer mechanischen Nachbearbeitung.

In Fig.1 ist mit 1 ein Abschnitt eines Waffenrohres bezeichnet, dessen innere Oberfläche mit einer Hartchromschicht 2 beschichtet ist. In dem mit 3 bezeichneten Bereich ist die Chromschicht 2 abgeplatzt und das Waffenrohr 1 durch Erosion beschädigt, so daß eine Vertiefung 4 entstanden ist.

Zur Beseitigung der Vertiefung 4 wird das Waffenrohr 1 zunächst, z.B. mittels Sandstrahlen, in dem zu reparierenden Bereich 3 gereinigt. Anschließend wird ein Beschichtungskopf 5 in das Innere des Waffenrohres 1 eingeführt. Der Beschichtungskopf 5 ist hierzu über eine Verfahreinrichtung 6 mit einer aus Übersichtlichkeitsgründen nicht dargestellten Manipulatoreinrichtung zur translatorischen und rotatorischen Bewegung verbunden.

Bei dem Beschichtungskopf 5 kann es sich beispielsweise um einen Gas-, Plasma- oder Schweißbrenner, aber auch um eine Detonationskanone handeln. Mit dem Beschichtungskopf 5 sind sowohl eine Leitung 7 zur Energiezufuhr als auch eine Rohrleitung 8 zur Zufuhr eines Schutzgases verbunden. Außerdem wird der pulver-, draht- oder bandförmige Beschichtungswerkstoff über eine entsprechende Zuführeinrichtung 9 dem Beschichtungskopf 5 zugeführt.

Zur Reparatur des Waffenrohres 1 wird der Beschichtungskopf 5 über der Vertiefung 4 positioniert und der z.B. aus einem Werkstoff aus SiO₂ oder ZrSiO4, Mg₂ SiO₄ oder SiO₂ 50 / Zr SiO₄ 40 / Al₂O₃ 10 bestehende Beschichtungswerkstoff wird aufgeschmolzen und auf die zu beschichtende Rohroberfläche beschleunigt. Der schmelzflüssige Beschichtungswerkstoff 10 trifft auf die zu reparierende Werkstückoberfläche und bildet dort eine erstarrte geschlossene Schicht 11. Hierbei findet kein Aufschmelzen des Rohrwerkstoffes statt, so daß sich keine Gefügeumwandlungszone im Rohrwerkstoff ausbildet und die mechanischen, metallurgischen und metallographischen Eigenschaften des Waffenrohres 1 nicht beeinflußt werden.

Das Verfahren wird unter Schutzgasatmosphäre oder auch im Vakuum durchgeführt, um eine Reaktion des schmelzflüssigen Beschichtungswerkstoffes 10 mit der Umgebungsatmosphäre zu verhindern.

Nach dem Auffüllen der Vertiefung 4 (Fig.2) fährt der Beschichtungskopf 5 mit Hilfe der nicht dargestellten Manipulatoreinrichtung den nächsten schadhaften Rohrbereich an und füllt die entsprechende Vertiefung ebenfalls mit dem Beschichtungswerkstoff auf.

Nach Abschluß der Beschichtung aller schadhaften Rohrbereiche wird der Beschichtungskopf 5 aus dem Waffenrohr 1 entfernt und die mit Beschichtungswerkstoff 11 aufgefüllten Bereiche werden mittels eines spanabhebenden Verfahrens (z.B. Drehen) nachbearbeitet.

Die Erfindung ist selbstverständlich nicht auf das vorstehend beschriebene Ausführungsbeispiel beschränkt. So kann die Beschleunigung der Partikel des Beschichtungswerkstoffes durch die Zufuhr von Gas unterstützt werden. In diesem Fall weist der Beschichtungskopf noch einen Anschluß für eine entsprechende Gasleitung auf. Ferner kann dem Beschichtungskopf auch ein Haftvermittler zusätzlich zugeführt werden, der dann geschmolzen und zusammen mit dem Beschichtungswerkstoff auf die zu beschichtende Oberfläche des Waffenrohres auftrifft.

### Bezugszeichenliste

- 1: Waffenrohr, Abschnitt
- 2: Hartchromschicht, Chromschicht
- 3: Bereich, Rohrbereich
- 4: Vertiefung
- 5: Beschichtungskopf, Vorrichtung
- 6: Verfahreinrichtung
- 7: Leitung
- 8: Rohrleitung
- 9: Zuführeinrichtung
- 10: Beschichtungswerkstoff
- 11: Beschichtungswerkstoff, Schicht

## Patentansprüche

1. Verfahren zur Beseitigung von an der inneren Oberfläche eines Waffenrohres (1) befindlichen Beschichtungs- und/oder Erosionsschäden, **dadurch gekennzeichnet, daß** nach der Reinigung der inneren Oberfläche des Waffenrohres (1) die schadhaften Rohrbereiche (3) durch einen geeigneten Beschichtungswerkstoff (11) ausgefüllt werden und daß anschließend die innere Oberfläche des Waffenrohres (1) mittels Drehen, Schleifen oder Honen mechanisch nachbearbeitet wird.

2. Verfahren nach Anspruch 1, **dadurch gekennzeichnet, daß** der Beschichtungswerkstoff in einer entsprechenden Vorrichtung (5) durch eine Flamme, eine Detonation, einen Lichtbogen oder eine Plasmaentladung aufgeschmolzen und auf die zu beschichtende Werkstückoberfläche beschleunigt wird. ,

3. Verfahren nach Anspruch 2, **dadurch gekennzeichnet, daß** das Beschichtungsmaterial der Vorrichtung in pulver-, band- oder drahtförmiger Form zugeführt wird.

4. Verfahren nach Anspruch 1 oder 2, **dadurch gekennzeichnet, daß** als Beschichtungswerkstoff ein Werkstoff wie SiO₂ oder ZrSiO4, Mg₂ SiO₄ oder SiO₂ 50 / Zr SiO₄ 40 / Al₂O₃ 10 verwendet wird.

5. Verfahren nach einem der Ansprüche 1 bis 3, **dadurch gekennzeichnet, daß** mehrere Schichten gleicher oder unterschiedlicher Schichtwerkstoffe nacheinander auf die schadhaften Rohrbereiche (3) aufgebracht werden.

## Claims

1. Method for repairing coating and/or erosion damage on the inner surface of a weapon barrel (1), **characterized in that** after the inner surface of the weapon barrel (1) has been cleaned, the damaged barrel regions (3) are filled by a suitable coating material (11), and **in that** the inner surface of the weapon barrel (1) is then remachined by turning, grinding or honing.

2. Method according to Claim 1, **characterized in that** the coating material is melted in a suitable apparatus (5) by means of a flame, a detonation, an arc or a plasma discharge and is accelerated onto the workpiece surface to be coated.

3. Method according to Claim 2, **characterized in that** the coating material is fed to the apparatus in powder, strip or wire form.

4. Method according to Claim 1 or 2, **characterized in that** the coating material used is a material such as SiO₂ or ZrSiO₄, Mg₂SiO₄ or SiO₂ 50/ZrSiO₄ 40/Al₂O₃ 10.

5. Method according to one of Claims 1 to 3, **characterized in that** a plurality of layers of the same or different layer materials are successively applied to the damaged barrel regions (3).

## Revendications

1. Procédé d'élimination de dommages de revêtement et/ou dus à l'érosion se trouvant sur la surface intérieure d'un canon d'arme (1), **caractérisé en ce que** les zones de canon endommagées (3) sont remplies d'une matière de revêtement appropriée (11) après le nettoyage de la surface interne du canon d'arme (1) et **en ce qu'**ensuite la surface interne du canon d'arme (1) subit un finissage mécanique au moyen d'un tournage, d'une rectification ou d'une superfinition.

2. Procédé selon la revendication 1, **caractérisé en ce que** la matière de revêtement est fondue dans un dispositif adéquat (5) au moyen d'une flamme, d'une détonation, d'un arc électrique ou d'une décharge plasma et est accélérée sur la surface de pièce à usiner devant être revêtue.

3. Procédé selon la revendication 2, **caractérisé en ce que** le matériau de revêtement du dispositif est amené sous la forme de poudre, de bande ou de fil.

4. Procédé selon la revendication 1 ou 2, **caractérisée en ce qu'**une matière telle que SiO₂ ou ZrSiO₄, Mg₂SiO₄ ou SiO₂ 50 /ZrSiO₄ 40 / Al₂O₃ 10 peut être utilisée en tant que matière de revêtement.

5. Procédé selon l'une quelconque des revendications 1 à 3, **caractérisé en ce que** plusieurs couches de matières de revêtement identiques ou différentes sont appliquées successivement sur les zones de canon endommagées (3).
